# EUROPÄISCHE PATENTSCHRIFT

(11) **EP 2 193 858 B1**
(45) Veröffentlichungstag und Bekanntmachung des Hinweises auf die Patenterteilung: **13.01.2016**
(21) Anmeldenummer: 09175205.5
(22) Anmeldetag: 06.11.2009
(51) Int. Cl.: B22C 1/02, B22C 1/16

(54) **Gießereikerne mit verbesserten Entkernungseigenschaften II**
Foundry core with improved gutting properties II
Noyaux de fonderie dotés de propriétés de dénoyautage II améliorées

(30) Priorität: 12.11.2008 DE 102008056842
(43) Veröffentlichungstag der Anmeldung: 09.06.2010
(73) Patentinhaber: Deutsches Zentrum für Luft- und Raumfahrt e.V., 51147 Köln (DE)
(72) Erfinder: Ratke, Lorenz, Prof. Dr., 53757 St. Augustin (DE); Milow, Barbara, Dr., 50354 Hürth (DE)
(74) Vertreter: von Kreisler Selting Werner - Partnerschaft von Patentanwälten und Rechtsanwälten mbB

(56) Entgegenhaltungen:
- EP-A1- 1 852 197
- EP-A2- 0 340 707
- EP-A2- 1 236 525
- WO-A1-95/06617
- WO-A2-2005/056643
- DE-A1-102006 003 198
- DE-A1-102006 056 093
- US-A1- 2002 173 554
- LORENZ RATKE ET AL: "Mechanical properties of aerogel composites for casting purposes" JOURNAL OF MATERIALS SCIENCE, KLUWER ACADEMIC PUBLISHERS, BO, Bd. 41, Nr. 4, 1. Februar 2006 (2006-02-01), Seiten 1019-1024, XP019211565 ISSN: 1573-4803
- BRÜCK S ET AL: "RF-Aerogels: A New Binding Material for Foundry Application" JOURNAL OF SOL-GEL SCIENCE AND TECHNOLOGY, SPRINGER, NEW YORK, NY, US, Bd. 26, 1. Januar 2003 (2003-01-01), Seiten 663-666, XP002442103 ISSN: 0928-0707

## Beschreibung

Die vorliegende Erfindung betrifft Gießereikerne mit verbesserten Entkernungseigenschaften, ein Verfahren zu ihrer Herstellung sowie ihre Verwendung.

Formen und Kerne werden im Sandguss zumeist aus Quarzsand, für spezielle Anwendungen aber auch aus anderen Sanden (Aluminiumoxid, Zirkonoxid, Olivin, Chromerz) hergestellt, in dem die Sandkörner durch polymere Binder miteinander verklebt werden und für die Dauer der Formfüllung mit flüssigem Metall einen formstabilen Verbund bilden. Dieser soll nach dem Erstarren der Schmelze möglichst einfach wieder aufgelöst werden können, was insbesondere für Kerne gilt, die komplex geformte Hohlräume im Gussstück negativ abbilden. Zur Entkernung oder Auflösung der Form können mechanische Hilfsmittel (rütteln, schütteln, klopfen), thermische Hilfsmittel oder druckbeaufschlagtes Wasser verwendet werden. Als Binder werden heute vor allem Phenolharze verwendet, sowie Polyurethane, Harnstoffe und Furanharze, die komplex chemisch modifiziert werden (chemische Additive), um den Anforderungen der Gießereien gerecht zu werden. Ebenso sind aerogele Binder bekannt. Die Binder werden auf die Anwendungen hin in ihrer chemischen Zusammensetzung optimiert, um den widersprüchlichen Anforderungen gerecht zu werden, wie zum Beispiel hohe thermische Stabilität bei geringer Ausgasung und geringem Bindereinsatz und dennoch leichter Entkernung und hohe Oberflächengüte.

Die Binder des Standes der Technik können zum gegenwärtigen Zeitpunkt jedoch noch nicht als optimal angesehen werden. So beeinträchtigen Anhaftungen von Metallschmelzen am Form- und Kernwerkstoff sowie die Vererzung der Gussteiloberfläche die Gussteilqualität, die Entformung und die Entkernung sowie den späteren Gebrauch des Gussteils. Fast alle Binder sind bei filigranen oder komplex geformten Gussteilen schwer entfernbar, hinterlassen Anhaftungen und Vererzungen und eine grobe, raue Gussteiloberfläche.

Aus WO 95/06617 A1 sind hydrophobe Kieselsäureaerogele bekannt. Diese sind erhältlich durch Umsetzung einer Wasserglaslösung mit einer Säure bei einem pH-Wert von 7,5 bis 11, weitgehende Befreiung des gebildeten Kieselsäurehydrogels von ionischen Bestandteilen durch Waschen mit Wasser oder verdünnten wässrigen Lösungen anorganischer Basen, wobei der pH-Wert des Hydrogels im Bereich von 7,5 bis 11 gehalten wird, Verdrängung der in dem Hydrogel enthaltenden wässrigen Phase durch einen Alkohol und anschließende überkritische Trocknung des erhaltenen Alkogels.

DE 10 2006 003 198 A1 beschreibt einen wasserlöslichen Kern, der im Bereich des Leichtmetallgusses und/oder des Feingusses eingesetzt werden kann. Das anorganische Gemisch aus Sand und hydrophilem Aerogelgranulat wird mit verschiedenen Bindemitteln gebunden. Einsatzgebiet dieser anorganischen Kerne ist die Gießereiindustrie.

Es ist somit eine Aufgabe der vorliegenden Erfindung, Gießereikerne bereitzustellen, die die spezifischen Gießerei-technischen Probleme des Standes der Technik, das heißt Anhaftung, Vererzung und Oberflächengüte, vermindern bzw. sogar lösen.

Mit der vorliegenden Erfindung wird nun ein neuer Weg beschritten: Anstatt wie bisher den oder die Binder chemisch oder physikalisch zu modifizieren, werden dem Sand Zusatzstoffe zugesetzt, die mit ihren speziellen Eigenschaften diese spezifischen Probleme lösen.

In einer ersten Ausführungsform wird das der vorliegenden Erfindung zugrunde liegende Problem gelöst durch einen Gießereikern, der Sand, oragnisches Bindemittel und hydrophobes oxidisches Aerogelgranulat enthält.

Organische Bindemittel umfassen Kunstharze wie Phenol-, Harnstoff- und Furanharze sowie Ethylsilicat. Öle, Kohlehydratbinder, wasserlösliche Flüssigkeitsbinder auf Basis von SulfitAblaugen, Melasse, Dextrose-Abläufen, Alkanolaminen und Pechbindern werden auch noch eingesetzt (K. E. Höner "Gießereiwesen", Ullmanns Encyklopädie der technischen Chemie, S. 271-287, Bd. 12, 4. Auflage, Verlag Chemie Weinheim, 1976).

Aerogele im Sinne der Erfindung umfassen kolloidale Substanzen, die geliert und getrocknet werden. Sie haben eine geringere Dichte und hohe, offene Porosität. Sie bestehen nur zu circa 1 bis 15 Vol.-% aus einem Feststoff, während der Rest ihres Volumens durch das sie umgebende Gas bzw. auch Vakuum ausgefüllt wird, das heißt sie besitzen eine hohe Oberfläche (bis zu 1000 m²/g). Anorganische Aerogele aber auch zum Beispiel Resorcin-Formaldehyd-Aerogel als ein organisches Aerogel sind üblicherweise von sich aus hydrophil. Aerogele gelten als eines der leichtesten Materialien und der besten Wärmeisolatoren.

Aerogelgranulate werden insbesondere durch das Mahlen von Aerogelmonolithen gewonnen. Hydrophob bedeutet wasserabstoßend, das heißt, das eingesetzte Aerogelgranulat zeigt eine ausgeprägte Wechselwirkung mit polaren Lösemitteln wie Wasser. So haben die eingesetzten hydrophoben Aerogelgranulate einen Benetzungswinkel mit Wasser ≥ 160°.

Vielfach lassen sich hydrophobe Aerogelgranulate ausgehend von hydrophilen Aerogelgranulaten dadurch herstellen, dass man Letztere einer hydrophobierenden Behandlung unterwirft. Oft ist dies bei anorganischen Aerogelen wie zum Beispiel SiO₂-basierten Aerogelen der Fall: Eine Behandlung mit zum Beispiel Trimethylsilylchlorid führt hier zu einer Silylierung der freien OH-Gruppen des hydrophilen Aerogelgranulats und somit zu einer Veretherung und damit Hydrophobierung.

Abgesehen vom Zusatz hydrophoben Aerogelgranulats (bzw. vom Ersatz eines gewissen Anteils des Formgrundstoffes durch das hydrophobe Aerogelgranulat) bleibt der sonstige Prozess der Formteil-, Kern- oder Kernpaketherstellung unverändert; es sind also nach wie vor alle möglichen Kombinationen an Sanden und Bindematerialien einsetzbar.

Eine mögliche Begründung für die durch den erfindungsgemäßen Gießereikern beobachteten Verbesserungen könnte damit zusammenhängen, dass die eingesetzten hydrophoben Aerogelgranulate zwar makroskopische Dimensionen besitzen aber nanostrukturiert sind (wie alle Aerogele). Der Einsatz eines ausreichenden Anteils an hydrophobem Aerogelgranulat könnte nun dazu führen, dass die Schmelze die Gussform nicht mehr in ausreichender Weise reaktiv benetzen kann, da die Nanostruktur der hydrophoben Aerogelgranulate nur punktförmige Kontakte zulässt. Auf diese Weise würden dann Anhaftungen und Vererzungen unterdrückt.

Insgesamt erweisen sich die über den Einsatz der erfindungsgemäßen Gießereikerne erhaltenen Gussteile als sehr glatt (genaue Gussqualität), Anhaftungen und Vererzungen sind im Vergleich zu Gussteilen des Standes der Technik deutlich unterdrückt.

Bevorzugt umfasst der Sand Quarzsand, einen auf Al₂O₃ basierenden und/oder einen auf Mullit basierenden Sand.

Als Sande können unter anderem die in Deutschland handelsüblichen Quarz-Neusande folgender Herkunft mit folgender mittlerer Korngröße in mm verwendet werden:
Dorsten 0,84 mm (Sorte D020), 0,56 mm (D030), 0,39 mm (D040), 0,13 mm (D0110);
Frechen 0,32 mm (Sorte F31), 0,23 mm (F32), 0,22 mm (F33), 0,20 mm (F34), 0,18 mm (F35), 0,16 mm (F36);
Gambach 0,37 mm (Sorte G30), 0,29 mm (G31), 0,23 mm (G32), 0,21 mm (G33), 0,19 mm (G34);
Haltern 0,36 mm (Sorte H31), 0,32 mm (H32), 0,26 mm (H33), 0,21 mm (H34) und 0,19 mm (H35).

Alternativ zu den eingesetzten Quarzsanden können auch Korundsande ähnlicher Größenordnung (0,1 bis 0,9 mm) eingesetzt werden.

Die oben gezeigten Quarzsande sind Neusande, tatsächlich werden diese in Gießereien nur in geringem Maße den "Altsanden" zugesetzt. Altsand ist der beim Ausleeren der Gussstücke aus den Formen anfallende Sand, welcher nach entsprechender Kühlung und Neuaufbereitung der Formerei wieder zugeführt wird. Die Neuaufbereitung hat zwei Aufgaben zu erfüllen: Die Reinigung des Quarzkornes von anhaftenden Bindemitteln und die Entfernung staubförmiger Bestandteile. Bei diesem Prozess werden noch vorhandene Agglomerate mechanisch zerkleinert und so die Bindemittelhüllen teilweise von den Quarzkörnern entfernt. Bei diesem Prozess erfährt die ursprünglich eher abgerundete Oberfläche des Sandkornes eine Veränderung. Von rund wird sie zu splitterig. Diese Kornform ist wichtig für den Prozess der Formstoffbindung, auf diese Weise wird gewährleistet, dass nur ein vergleichsweise geringer Bindemittelanteil gebraucht wird.

Bevorzugt enthält die Mischung aus der der Gießereikern hergestellt wird, einen Sandanteil von 83 bis 95 Gew.-% wobei hier 1 bis 20 Gew.-% Neusand und 80 bis 99 Gew.-% Regenerat (Kreislaufformstoff, das heißt gereinigter wiederverwendeter Sand) bevorzugt sind. Auf die Zumischung von regeneriertem Sand kann verzichtet werden, insbesondere Bei Rot-, Messing- und Bronzeguss. Der Anteil an Bindemittel beträgt bevorzugt 1 bis 10 Gew.-%. Sand-, Bindemittel- und Aerogelgranulatanteil (und gegebenenfalls die Anteile weiterer Inhaltsstoffe) addieren sich entsprechend auf 100 Gew.-% bzw. Vol.-%.

Bevorzugt ist, dass das oxidische Aerogelgranulat SiO₂, TiO₂ und/oder ZrO₂ umfasst. Zur Hydrophobierung entsprechend hergestellter Aerogele bietet sich insbesondere die oben schon erwähnte Trimethylsilylierung durch Behandlung mit TMSCI an.

Weiterhin ist es bevorzugt, dass das Aerogelgranulat eine Korngrößenverteilung in der Größenordnung des Sandes aufweist.

Bevorzugt weist/weisen das Aerogelgranulat und/oder der Sand eine Korngrößenverteilung in einem Bereich von 0,1 bis 0,9 mm auf.

Bevorzugt weist das Aerogelgranulat eine Korngröße/Korngrößenverteilung in einem Bereich von ≤ 0,5 mm auf.

Der Vorteil der soeben beschriebenen Korngrößenverteilungen/Korngrößen ist darin zu sehen, dass sowohl das hydrophobe Aerogelgranulat als auch der Sand als Formgrundstoffe verwendet werden und eine optimale Durchmischung gleichgroßer Partikel einfacher durchzuführen ist. Darüber hinaus hat sich gezeigt, dass bei den erfindungsgemäßen Korngrößenverteilungen/Korngrößen die beobachteten Effekte, das heißt ein vermindertes Ausmaß an Anhaftungen und Vererzungen sowie eine genauere Gussteiloberfläche, größer sind als bei anderen Korngrößenverteilungen/Korngrößen.

Der Anteil des Aerogelgranulats liegt bevorzugt in einem Bereich von 3 bis 15, besonders bevorzugt von 8 bis 12 Vol.-%. Alternativ oder kumulativ liegt der Anteil des Aerogelgranulats im Kern in einem Bereich von 0,05 bis 0,24, insbesondere von 0,13 bis 0,19 Gew.-%.

**Erfindungsgemäß** handelt es sich bei dem Bindemittel um ein organisches Bindemittel, insbesondere ein Bindemittel oder ein Bindemittelgemisch, welches mindestens einen Vertreter ausgewählt aus Phenolharzen, Harnstoffharzen, Furanharzen, Polyurethanharzen und Resorcin-Formaldehydharzen und RF-Aerogelbinder umfasst.

Organische Bindemittel haben sich als bevorzugt herausgestellt, da beim Abguss eine Verkohlung des Bindemittels erfolgt und diese zu einer weiteren Erleichterung bei der Entkernung beiträgt.

Besonders bevorzugt handelt es sich bei dem hydrophoben Aerogelgranulat um hydrophobiertes Silica- oder Wasserglas-Aerogel: Durch die hohen thermischen Belastungen während des Abgusses werden die zur Hydrophobierung eingeführten organischen Gruppen zerstört und das hydrophobe in ein hydrophiles Aerogel umgewandelt, welches sich sehr leicht mit zum Beispiel Wasser entfernen lässt.

In einer zweiten Ausführungsform wird die der Erfindung zugrundeliegende Aufgabe gelöst durch ein Verfahren zur Herstellung eines erfindungsgemäßen Gießereikerns, welches **dadurch gekennzeichnet ist, dass** man die folgenden Schritte durchführt:
a. Mischung eines Aerogelgranulats mit Sand und Bindemittel,
b. Einbringung der Mischung in eine Negativform des Kerns, gegebenenfalls gefolgt von einer Verdichtung der Mischung,
c. Härtung des Bindemittels und
d. Kernentnahme aus der Negativform.

Die Verdichtung wird beispielsweise durch Kernschießen, Rütteln, Klopfen und/oder Stampfen vorgenommen. Für die Härtung des Bindemittels haben sich Temperaturen von 20 bis 300 °C als besonders geeignet herausgestellt, insbesondere 80 bis 250°C. Die Dauer der Härtung beträgt vorzugsweise wenige Sekunden bis Minuten.
Die Trocknung der Gießereikerne ist entweder nach der Härtung abgeschlossen oder erfolgt durch Lagerung der Kerne bei Raumtemperatur oder bei Temperaturen oberhalb von Raumtemperatur bis 300°C von 1 - 24 Stunden oder in der Mikrowelle.

In einer dritten Ausführungsform wird die der Erfindung zugrundeliegende Aufgabe gelöst durch die Verwendung des erfindungsgemäßen Gießereikerns im Metallguss, insbesondere im Buntmetall-, Leichmetall- oder Eisenguss.

Insbesondere wird der Kern nach dem Erstarren der Schmelze durch eine thermische Behandlung bei erhöhter Temperatur, insbesondere einer Temperatur von ≥ 300 °C, oder durch ein ihn benetzendes Fluid, insbesondere Wasser, entfernt.

Die Entfernung mit einem benetzenden Fluid ist von Vorteil, da hier sich der Kern durch das ihn benetzende Fluid rückstandsfrei zersetzt.

Insbesondere eignen sich hierbei gut benetzende Fluide wie Wasser, da die Hydrophobierung (Trimethylsilylierung der inneren Oberflächen der Aerogele) durch den Wärmeeinfluss beim Abguss zerstört wird. Die Benetzbarkeit bezeichnet die Fähigkeit von Flüssigkeiten, sich auf einer Oberfläche auszubreiten; je besser die Benetzbarkeit, umso kleiner ist der bei der Benetzung auftretende Kontaktwinkel. Oberflächen werden auch als (unvollständig) benetzbar bezeichnet, wenn der Kontaktwinkel mit der Oberfläche bis zu 90° beträgt. Je höher die Temperatur des benetzenden Fluids ist, desto besser lassen sich die Kerne entfernen. Besonders bevorzugt sind daher Fluide mit einer Temperatur von 30 bis 100 °C. Hier wird ausgenutzt, dass hydrophile Silica-Aerogele durch gut benetzende Flüssigkeiten (beispielsweise kochendes Wasser) leicht zerstört werden können.

In einer weiteren Ausführungsform kann der Kern durch alkoholische Fluide oder kurzkettigen Alkohole mit einer Kettenlänge mit bis zu sechs C-Atomen zerstört werden. Um die Brandgefahr zu vermeiden, sollten nicht brennbare Alkoholmischungen beispielsweise mit Wasser eingesetzt werden.

### Ausführungsbeispiele:

Es waren alle Arten hydrophobierter oxidischer Aerogelgranulate einsetzbar. Untersucht wurden insbesondere die folgenden Aerogelgranulate, die nach Herstellung der Aerogele durch Mahlen auf die richtige Korngröße (sandangepasst) gebracht wurden:
hydrophobes Silica-Aerogelgranulat
hydrophobes Titanoxid-Aerogel
hydrophobes Zirkonoxid-Aerogel

Als Binder wurden eingesetzt (in allen Kombinationen mit den oben genannten Aerogelen) :
Phenolharzbinder mit gasförmigem Amin-Katalysator
Harnstoffbinder
Polyurethanbinder
RF-Aerogelbinder

In allen Fällen wurden feste Formstoffe oder Kerne erzeugt. Abgüsse mit Messing, Bronze und Aluminiumlegierungen zeigten Gussstücke frei von Anhaftungen oder Vererzungen und saubere, teils glatte Oberflächen. Kerne, hergestellt aus dem Verbund Sand mit Aerogelgranulat und polymerem Binder, ließen sich bei Probeabgüssen (Modellplatte für Biegeriegel, aber auch technische Gussteile) leicht und problemlos entfernen, entweder mechanisch, thermisch (Oxidation bei ca. 350°C) oder auch mit Wasser, da die Hydrophobierung (Trimethylsilylierung der inneren Oberflächen der Aerogele) durch den Wärmeeinfluss beim Abguss zerstört wird. Die Gussstücke waren zudem poren- und lunkerfrei, das heißt die Kerne erzeugten, auch wenn sie organische Substanzen enthielten, keine zusätzliche Gasentwicklung, da der aerogele Zusatzstoff im Sand als Sikkativ oder absorbierend für Gießgase wirkt. Fehler der Maßhaltigkeit die aufgrund der Kernausdehnung beim Quarzsprung unter Verwendung von Quarzsand während des Abgusses entstehen können durch die Elastizität der eingesetzten Granulate in Abhängigkeit von Granulatanteil und Bindergehalt kompensiert werden.

### Beispiel 1: Hot-Box-Verfahren (Harnstoff-Formaldehydbinder) (s. Gießereilexikon, Schiele &Schön, Berlin)

Zur Herstellung von Kernen wurden 500 g Sand (H32) und 10 g Bindersystem (Resin, Härter AT, Konserver der Firma Hüttenes Albertus) gemischt. 30 ml hydrophobes Silica-Aerogelgranulat (Cabot Nanogel GmbH, Frankfurt, Nanogel^{®}, transluzentes Aerogel, Silica, [(trimethylsilyl)oxy]-modified, 1,8 g, Korngröße < 0,5 mm) wurde homogen mit dem Sand/Binder-Gemisch gemischt. Die Kerne ließen sich problemlos herstellen (230 - 275 °C, Backzeit: 35-28 s). Die getrockneten Kerne wurden abgegossen. Das Gussteil hatte auch ohne Schlichten eine glatte Oberfläche und war frei von Vererzungen. Der Kern konnte ohne Mühen aus dem Gussteil entfernt werden.

### Beispiel 2: Hot-Box-Verfahren (UF Polymer)

Zur Herstellung von Biegeriegeln wurden 500 g Sand (Quarzsand) 8,27 g Binder (Hot-Box Harz HB587 (UF Polymer, Borden Chemical UK LTD), Härter AT21 (Hüttenes Albertus), Fließöl (Tego Emulsion 35, Goldschmidt AG)) gemischt. Der fertigen Mischung wurden 10 Vol.-% hydrophobes Silica-Aerogelgranulat (1,71 g, Korngröße < 0,5 mm) zugesetzt und homogen gemischt. Biegeriegel wurden handgeformt, und anschließend bei 180 °C getrocknet. Die Biegefestigkeit entsprach den üblichen Werten. Die Entkernbarkeit konnte deutlich verbessert werden. Die Gussteile hatten eine glatte Oberfläche.

### Beispiel 3: Cold-Box-Verfahren (Phenolharz/Isocyanat mit Aminhärtung)

Zur Herstellung von Biegeriegeln wurden 500 g Sand (Quarzsand, rezykliert) mit 2,23 Gew. % Binder (Ecocure 200 EP, Ecocure 100 EP (beide: ASK Chemicals)) gemischt. Der fertigen Mischung wurden 10 Vol.-% hydrophobes Silica-Aerogelgranulat (3,36 g, Korngröße < 0,5 mm) zugesetzt und homogen gemischt. Biegeriegel wurden handgeformt und durch die Begasung mit Ethyldimethylamin (Katalysator 702, ASK Chemicals) ausgehärtet. Die Kerne waren stabil und konnten problemlos abgegossen werden. Die Entkernung war vereinfacht, die Qualität der Gussoberfläche verbessert.

## Patentansprüche

1. Gießereikern enthaltend Sand, organisches Bindemittel und hydrophobes oxidisches Aerogelgranulat.

2. Kern nach Anspruch 1, **dadurch gekennzeichnet, dass** der Sand Quarzsand, einen auf Al₂O₃ basierenden und/oder einen auf Mullit basierenden Sand umfasst.

3. Kern nach einem der Ansprüche 1 oder 2, **dadurch gekennzeichnet, dass** das oxidische Aerogelgranulat SiO₂, TiO₂ und/oder ZrO₂ umfasst.

4. Kern nach einem der Ansprüche 1 bis 3, **dadurch gekennzeichnet, dass** das Aerogelgranulat eine Korngrößenverteilung in der Größenordnung des Sandes aufweist.

5. Kern nach einem der Ansprüche 1 bis 4, **dadurch gekennzeichnet, dass** das Aerogelgranulat und/oder der Sand eine Korngrößenverteilung in einem Bereich von 0,1 bis 0,9 mm aufweist/aufweisen.

6. Kern nach einem der Ansprüche 1 bis 5, **dadurch gekennzeichnet, dass** das Aerogelgranulat eine Korngröße in einem Bereich von ≤ 0,5 mm aufweist.

7. Kern nach einem der Ansprüche 1 bis 6, **dadurch gekennzeichnet, dass** der Anteil des Aerogelgranulats in einem Bereich von 3 bis 15, bevorzugt von 8 bis 12 Vol-% liegt.

8. Kern nach einem der Ansprüche 1 bis 7, **dadurch gekennzeichnet, dass** der Anteil des Aerogelgranulats im Kern in einem Bereich von 0,05 bis 0,24, insbesondere von 0,13 bis 0,19 Gew.-% liegt.

9. Kern nach einem der Ansprüche 1 bis 8, **dadurch gekennzeichnet, dass** das Bindemittel ein Bindemittel oder ein Bindemittelgemisch ist, welches mindestens einen Vertreter ausgewählt aus Phenolharzen, Harnstoffharzen, Furanharzen, Polyurethanharzen, Resorcin-Formaldehydharzen und RF-Aerogel-Binder umfasst.

10. Verfahren zur Herstellung eines Gießereikerns nach einem der Ansprüche 1 bis 9, **dadurch gekennzeichnet, dass** man die folgenden Schritte durchführt:
a. Mischung des Aerogelgranulats mit Sand und Bindemittel,
b. Einbringung der Mischung in eine Negativform des Kerns, gegebenenfalls gefolgt von einer Verdichtung der Mischung,
c. Härtung des Bindemittels und
d. Kernentnahme aus der Negativform.

11. Verwendung eines Gießereikerns nach einem der Ansprüche 1 bis 9 im Metallguss, insbesondere im Buntmetall-, Leichtmetall- oder Eisenguss.

12. Verwendung nach Anspruch 11, **dadurch gekennzeichnet, dass** der Kern durch eine thermische Behandlung bei erhöhter Temperatur, insbesondere einer Temperatur von ≥ 300 °C, oder durch ein ihn benetzendes Fluid, insbesondere Wasser, entfernt wird.

## Claims

1. A casting core containing sand, organic binder and hydrophobic oxidic aerogel granules.

2. The core according to claim 1, **characterized in that** said sand comprises silica sand, a sand based on Al₂O₃, and/or a sand based on mullite.

3. The core according to either of claims 1 or 2, **characterized in that** said oxidic aerogel granules includes SiO₂, TiO₂ and/or ZrO₂.

4. The core according to any of claims 1 to 3, **characterized in that** said aerogel granules have a grain size distribution on the order of that of the sand.

5. The core according to any of claims 1 to 4, **characterized in that** said aerogel granules and/or said sand have a grain size distribution within a range of from 0.1 to 0.9 mm.

6. The core according to any of claims 1 to 5, **characterized in that** said aerogel granules have a grain size within a range of ≤ 0.5 mm.

7. The core according to any of claims 1 to 6, **characterized in that** the proportion of the aerogel granules is within a range of from 3 to 15%, preferably 8 to 12%, by volume.

8. The core according to any of claims 1 to 7, **characterized in that** the proportion of the aerogel granules in the core is within a range of from 0.05 to 0.24%, preferably 0.13 to 0.19%, by weight.

9. The core according to any of claims 1 to 8, **characterized in that** said binder is a binder or mixture of binders comprising at least one member selected from phenol resins, urea resins, furan resins, polyurethane resins, resorcinol formaldehyde resins, and RF aerogel binders.

10. A process for producing a casting core according to any of claims 1 to 9, **characterized in that** the following steps are performed:
a. mixing said aerogel granules with sand and binder;
b. introducing the mixture into a negative mold of the core, optionally followed by compaction of the mixture;
c. curing the binder; and
d. removing the core from the negative mold.

11. Use of a casting core according to any of claims 1 to 9 in metal casting, especially in non-ferrous metal, light metal or iron casting.

12. The use according to claim 11, **characterized in that** said core is removed by thermal treatment at an elevated temperature, especially a temperature of ≥ 300 °C, or by a fluid wetting the core, especially water.

## Revendications

1. Noyau de moulage contenant du sable, un liant organique et des granulés d'aérogel oxydiques, hydrophobes.

2. Noyau selon la revendication 1, **caractérisé en ce que** ledit sable comprend du sable siliceux, un sable à base de Al₂O₃, et/ou un sable à base de mullite.

3. Noyau selon l'une des revendications 1 ou 2, **caractérisé en ce que** lesdits granulés d'aérogel oxydiques comprennent SiO₂, TiO₂ et/ou ZrO₂.

4. Noyau selon l'une quelconque des revendications 1 à 3, **caractérisé en ce que** lesdits granulés d'aérogel présentent une distribution granulométrique de l'ordre de celle du sable.

5. Noyau selon l'une quelconque des revendications 1 à 4, **caractérisé en ce que** lesdits granulés d'aérogel et/ou ledit sable présentent une distribution granulométrique comprise entre 0,1 et 0,9 mm.

6. Noyau selon l'une quelconque des revendications 1 à 5, **caractérisé en ce que** lesdits granulés d'aérogel présentent une granulométrie comprise dans une gamme de ≤ 0,5 mm.

7. Noyau selon l'une quelconque des revendications 1 à 6, **caractérisé en ce que** la proportion des granulés d'aérogel est comprise entre 3 et 15 %, de préférence entre 8 et 12 %, en volume.

8. Noyau selon l'une quelconque des revendications 1 à 7, **caractérisé en ce que** la proportion des granulés d'aérogel dans le noyau est comprise entre 0,05 et 0,24 %, notamment entre 0,13 et 0,19 %, en poids.

9. Noyau selon l'une quelconque des revendications 1 à 8, **caractérisé en ce que** ledit liant est un liant ou mélange de liants comprenant au moins un élément choisi parmi les résines phénoliques, les résines d'urée, les résines furanniques, les résines de polyuréthane, les résines résorcinol-formaldéhyde et les liants d'aérogel RF.

10. Procédé pour la fabrication d'un noyau de moulage selon l'une quelconque des revendications 1 à 9, **caractérisé en ce que** l'on effectue les étapes consistant à :
a. mélanger les granulés d'aérogel avec du sable et un liant,
b. introduire le mélange dans un moule négatif du noyau, éventuellement suivi d'une compression du mélange,
c. faire durcir le liant, et
d. éliminer le noyau du moule négatif.

11. Utilisation d'un noyau de moulage selon l'une quelconque des revendications 1 à 9 en coulée de métal, notamment en coulée de métal lourd non-ferreux, de métal léger ou de fer.

12. Utilisation selon la revendication 11, **caractérisée en ce que** le noyau est éliminé par traitement thermique à température élevée, notamment à une température de ≥ 300 °C, ou par un fluide qui le mouille, notamment de l'eau.
